# FASCICULE DE BREVET EUROPEEN

(11) **EP 1 737 989 B1**
(45) Date de publication et mention de la délivrance du brevet: **05.11.2014**
(21) Numéro de dépôt: 05757129.1
(22) Date de dépôt: 15.04.2005
(51) Int. Cl.: C21D 1/613, C21D 1/767

(54) **PROCEDE DE TREMPE SOUS GAZ**
VERFAHREN ZUM ABSCHRECKEN MITTELS GAS
GAS QUENCHING METHOD

(30) Priorité: 19.04.2004 FR 0404113
(43) Date de publication de la demande: 03.01.2007
(73) Titulaire: Pelissier, Francis, F-38340 Pommiers la Placette (FR)
(72) Inventeur: Pelissier, Francis, F-38340 Pommiers la Placette (FR)
(74) Mandataire: Hecké, Gérard
(86) Numéro de dépôt international: PCT/FR2005/000914
(87) Numéro de publication internationale: WO 2005/108629

(56) Documents cités:
- EP-A- 1 050 592
- EP-A- 1 367 139
- DE-A1- 19 500 019
- DE-A1- 19 743 575

## Description

### Domaine technique de l'invention

L'invention concerne un procédé de trempe sous gaz de pièces d'acier, ayant subi un traitement thermochimique, au moyen d'un flux de gaz de refroidissement obtenu par introduction de sa phase liquide dans une enceinte de trempe sous gaz.

### État de la technique

Le traitement de trempe est utilisé depuis de nombreuses années pour traiter des pièces d'acier allié ou à forte teneur en carbone. Un tel traitement fait généralement suite à un traitement thermochimique consistant à enrichir la surface des pièces en acier faiblement allié. Le traitement thermochimique, par exemple un traitement de cémentation ou de carbonitruration, peut se faire à basse pression, de l'ordre de quelques millibars, ou à pression atmosphérique. L'opération de trempe est généralement effectuée directement après le traitement thermochimique dans une cellule de trempe appropriée. Il existe différents types de trempe, les plus connues étant la trempe sous gaz, la trempe à huile ou la trempe en bain de sel.

Un but principal de la trempe est d'obtenir un refroidissement rapide des pièces préalablement chauffées et traitées, sans altérer leur surface. La trempe sous gaz, particulièrement sous gaz neutre, est souvent préférée aux autres types de trempe, car elle permet d'obtenir une excellente qualité de surface des pièces. De plus, dans le cas d'un traitement de cémentation à basse pression précédant le traitement de trempe, une absence d'oxydation et de corrosion intercristalline est observée.

Comme représenté sur la figure unique, le traitement de trempe sous gaz s'effectue dans une cellule 1 de trempe comportant classiquement, une enceinte 2, pouvant supporter une mise sous vide et une mise sous pression pouvant aller jusqu'à 50 bars, supportée par un bâti 3, une chambre de traitement 4, dans laquelle est introduite la charge à traiter 5 (d'une température de l'ordre de 820°C à 1000°C), un élément de brassage 6 du gaz de trempe à l'intérieur de l'enceinte 2 et un échangeur calorifique 7. La charge 5 peut être constituée d'un outillage comportant une ou plusieurs pièces cémentées. L'élément de brassage 6 peut être constitué, par exemple, d'une hélice ou d'une turbine centrifuge entraînée en rotation par un moteur électrique.

Dans une telle cellule de trempe 1, le gaz circule selon une boucle fermée 8, c'est-à-dire qu'il démarre son parcours en partie haute de l'enceinte 2, passe sur la charge 5 à traiter, se réchauffe au contact de la charge 5, puis perd ses calories à travers l'échangeur calorifique 7, quand il remonte en partie haute de l'enceinte 2. Le gaz circule selon cette boucle 8 pendant toute la durée du traitement de trempe. De telles cellules 1 sont généralement utilisées quand le gaz de trempe n'est pas de l'air mais de l'azote, ou un gaz neutre, dont il est souhaitable d'économiser les quantités utilisées. Certaines cellules peuvent comporter également un échangeur supplémentaire situé à l'extérieur de l'enceinte 2, qui fonctionne suivant le même principe que précédemment.

Pour obtenir la dureté souhaitée à la surface et au coeur des pièces cémentées, une première solution consiste à augmenter le débit massique du gaz de trempe. Pour augmenter le débit massique, deux solutions sont utilisées, à savoir l'augmentation de la vitesse de circulation du gaz de trempe et l'augmentation de la pression de gaz de trempe.

Ainsi, des procédés de trempe avec une pression d'azote de l'ordre de 20 bars et des procédés de trempe avec une pression d'hélium ou d'hydrogène de l'ordre de 50 à 60 bars ont été proposés. Cependant, la trempe au coeur des pièces cémentées s'avère être insuffisante avec les aciers classiques de cémentation.

Il est également souhaitable de réduire le coût du traitement de trempe qui, en raison de l'atmosphère gazeuse à maintenir et du débit massique requis, n'est pas négligeable dans le coût global du traitement des pièces.

À cet effet, le document EP-A-1101826 décrit un procédé de trempe sous gaz, après cémentation à basse pression, utilisant de l'air injecté à une pression élevée. Un avantage de l'utilisation de l'air est qu'il s'agit d'une source de gaz gratuite, disponible partout sans conditionnement particulier et inépuisable. L'air utilisé est généralement appauvri en oxygène pour diminuer l'oxydation des pièces et les pressions utilisées sont du même ordre que pour de l'azote pur. Ainsi, le coût des étapes de trempe est considérablement réduit par rapport aux procédés classiques. Cependant, l'efficacité de la trempe est médiocre et une oxydation des pièces est encore observée.

Parmi tous les gaz de trempe généralement utilisés, l'azote constitue un compromis acceptable en termes de coût et de rendement. L'azote est en effet souvent préféré à l'hydrogène ou à des gaz neutres tel que l'hélium qui, bien que plus légers, donc plus faciles à véhiculer sous une pression relativement élevée, sont très coûteux (hélium), ou trop dangereux (hydrogène). À titre d'exemple, l'hydrogène est considéré comme le meilleur gaz de refroidissement connu à ce jour, mais il reste difficile à mettre en oeuvre industriellement (coût, stockage, dangerosité).

Cependant, les inconvénients du recours à l'azote comme gaz de refroidissement sont, d'une part le coût, et, d'autre part, la nécessité d'acheminement et de stockage de volumes importants de gaz par des équipements lourds, compliqués, onéreux et consommateurs d'énergie.

Par ailleurs, quel que soit le gaz de refroidissement employé, le procédé de trempe s'avère le plus souvent inefficace.

Le document EP-A-1367139 propose l'utilisation d'azote ou de gaz neutre sous forme liquide pour améliorer l'efficacité du procédé de trempe. Ce document décrit un dispositif de traitement thermique comportant une chambre utile à l'intérieur de laquelle est introduit un gaz liquéfié. Le gaz liquéfié arrive sous forme liquide et est transformé en vapeurs à l'intérieur de la chambre utile.

Cependant, l'efficacité d'un tel procédé de trempe, avec l'introduction d'azote ou de gaz neutre liquéfié, reste insuffisante. Le stockage et l'acheminement des gaz de refroidissement sous forme liquide restent également problématiques.

Le document DE19743575 décrit l'utilisation d'une douche de fines gouttes d'eau pour noyer sous l'eau les articles à refroidir.

### Objet de l'Invention

L'invention a pour but de remédier aux inconvénients précités et a pour objet la réalisation d'une trempe sous gaz efficace et à faible coût, avec des équipements simples, légers et sans risque.

Selon l'invention, ce but est atteint par les revendications annexées et, plus particulièrement, par le fait que le gaz de refroidissement est de la vapeur d'eau, obtenue par évaporation d'eau introduite dans l'enceinte sous forme liquide.

### Description sommaire des dessins

D'autres avantages et caractéristiques ressortiront plus clairement de la description qui va suivre d'un mode particulier de réalisation de l'invention donné à titre d'exemple non limitatif et représenté au dessin annexé, dans lequel :
La figure unique représente schématiquement une cellule de trempe sous gaz permettant la mise en oeuvre d'un procédé de trempe sous gaz selon l'invention.

### Description de modes particuliers de réalisation

Sur la figure unique, la cellule 1 de trempe sous gaz utilisée pour le traitement de trempe selon l'invention se différencie des cellules de l'art antérieur par des moyens supplémentaires associés à la mise en oeuvre du traitement de trempe. Ainsi, un réservoir 9 d'un premier gaz, par exemple de l'azote, est relié à l'enceinte 2 par l'intermédiaire d'au moins un conduit 10, qui introduit et projette l'azote à l'intérieur de l'enceinte 2 à une pression prédéterminée, de l'ordre de 2 bars.

Un réservoir 11 d'eau est également relié à l'enceinte 2 par l'intermédiaire d'au moins un conduit 12, qui introduit et projette l'eau sous forme liquide à l'intérieur de l'enceinte 2 à une pression prédéterminée. L'eau se vaporise dans l'enceinte 2 et la vapeur d'eau constitue alors le gaz de refroidissement. La cellule 1 comporte aussi un conduit 13 d'évacuation, situé en partie basse de l'enceinte 2 et destiné, par exemple par l'intermédiaire d'une vanne (non représentée), à éliminer les condensats restants au fond de l'enceinte 2, après la fin du traitement de trempe et le refroidissement de la cellule 1.

L'avantage principal d'une telle cellule de trempe 1 réside dans sa capacité à s'adapter à toutes les installations existantes, car les moyens nécessaires à la mise en oeuvre du traitement de trempe, à savoir le réservoir 9 de premier gaz, le réservoir 11 d'eau et les conduits d'introduction 10, 12 et d'évacuation 13, sont simples, peu coûteux et faciles d'installation.

Le traitement de trempe sous gaz selon l'invention consiste, à introduire, par le conduit 12, l'eau en phase liquide, après avoir installé la charge 5 dans la chambre de traitement 4 de la cellule 1. L'eau est introduite en phase liquide jusqu'à atteindre la pression de trempe requise, de l'ordre de 20 à 30 bars.

L'eau est introduite en phase liquide, pour profiter à la fois de sa capacité de refroidissement une fois évaporé et de la chaleur spécifique d'évaporation du liquide au moment du contact avec les pièces chaudes.

Il est possible, avant l'introduction de l'eau en phase liquide, d'introduire un premier gaz à l'intérieur de l'enceinte 2, de préférence, de l'azote. L'azote gazeux est alors introduit, simultanément avec la mise en route de l'élément de brassage 6, à une pression de l'ordre de 2 bars pendant une durée de l'ordre de quelques secondes.

Selon un mode particulier de réalisation, le traitement de trempe comporte l'introduction d'azote gazeux pendant quelques secondes dans l'enceinte 2, suivi de l'introduction d'eau en phase liquide. L'eau se vaporise rapidement au contact de la charge 5 et le brassage selon la boucle 8 s'effectue donc avec l'azote gazeux et la vapeur d'eau pendant la durée nécessaire à la baisse de température de l'enceinte 2.

Les gaz circulent ainsi dans l'enceinte 2 selon la boucle 8, ce qui permet d'utiliser uniquement la quantité d'azote et d'eau préalablement introduite pendant un cycle de trempe et d'éviter une consommation trop importante et trop coûteuse.

L'eau se transforme donc en vapeur d'eau lors de son introduction dans l'enceinte 2 et la pression augmente au fur et à mesure de l'introduction d'une quantité d'eau plus importante. Lorsque les pièces à traiter se refroidissent, la pression baisse jusqu'à la condensation complète de la vapeur d'eau. En dessous de 100°C, l'enceinte 2 retrouve alors sa pression initiale, à savoir celle de l'azote gazeux introduit préalablement.

Après l'arrêt de l'élément de brassage 6, les condensats sont évacués par le conduit 13 situé en partie basse de la cellule 1, poussés par la pression résiduelle de l'azote introduit au préalable.

Le cycle de trempe décrit ci-dessus présente ainsi, de préférence, une durée de l'ordre de 15 à 20 minutes.

Grâce à l'utilisation de la vapeur d'eau comme gaz de refroidissement, la consommation d'azote est ainsi réduite, de l'ordre de 70% à 80%, ce qui entraîne une réduction notable du coût de traitement.

Le procédé de trempe selon l'invention procure notamment les avantages suivants. Les pièces sont soumises à un refroidissement efficace du fait de la chaleur spécifique d'évaporation de l'eau. L'efficacité de la trempe est optimale puisqu'elle permet de traiter le coeur des pièces. La trempe ne crée pas de corrosion et ne provoque pas de fissures au joint de grains. Aucune rectification de l'état de surface des pièces n'est nécessaire. Des gains sensibles en termes de coût et de simplicité sont donc observés.

L'utilisation de la vapeur d'eau pour tremper sous gaz des pièces mécaniques, notamment dans le cas de pièces cémentées, engendre des gains importants en termes de coût et de durée, compte tenu de la disponibilité de l'eau et de son efficacité de refroidissement.

L'invention n'est pas limitée au mode de réalisation décrit ci-dessus. Notamment, le premier gaz du réservoir 9 peut être de l'azote ou un gaz neutre. Le traitement thermochimique précédant le traitement de trempe sous gaz peut être un traitement de cémentation basse pression ou un traitement de cémentation ou carbonitruration à pression atmosphérique.

## Revendications

1. Procédé de trempe sous gaz de pièces d'acier, préalablement chauffées ou traitées, au moyen d'un flux de gaz de refroidissement circulant selon une boucle fermée dans une enceinte (2) de trempe sous gaz et sous pression, procédé **caractérisé en ce que** la pression de gaz de refroidissement est obtenue par évaporation d'eau introduite sous forme liquide dans l'enceinte (2).

2. Procédé selon la revendication 1, **caractérisé en ce que** l'eau est injectée dans l'enceinte (2) à une pression permettant à l'enceinte (2) d'atteindre une pression de l'ordre de 20 bars.

3. Procédé selon l'une des revendications 1 et 2, **caractérisé en ce qu'**il comporte une introduction préalable d'un premier gaz dans l'enceinte (2), avant l'introduction de l'eau.

4. Procédé selon la revendication 3, **caractérisé en ce que** le premier gaz est injecté à une pression de l'ordre de 2 bars pendant quelques secondes.

5. Procédé selon l'une des revendications 3 et 4, **caractérisé en ce que** le premier gaz est de l'azote.

6. Procédé selon l'une des revendications 3 et 4, **caractérisé en ce que** le premier gaz est un gaz neutre.

## Patentansprüche

1. Verfahren zum Abschrecken mittels Gas von vorab erhitzten oder behandelten Stahlteilen mittels eines Kühlgasstroms, der in geschlossener Schleife in einer Kammer (2) zum Abscrecken mittels Gas und unter Druck zirkuliert, Verfahren, das **dadurch gekennzeichnet ist, dass** der Kühlgasdruck durch Verdampfung von flüssig in die Kammer (2) geleitetem Wasser erhalten wird.

2. Verfahren nach Anspruch 1, **dadurch gekennzeichnet, dass** das Wasser in die Kammer (2) mit einem Druck eingespritzt wird, der der Kammer (2) das Erreichen eines Drucks von etwa 20 bar ermöglicht.

3. Verfahren nach einem der Ansprüche 1 und 2, **dadurch gekennzeichnet, dass** es vor dem Einleiten des Wassers die Einleitung eines ersten Gases in die Kammer (2) umfasst.

4. Verfahren nach Anspruch 3, **dadurch gekennzeichnet, dass** das erste Gas einige Sekunden lang mit einem Druck von etwa 2 bar eingeblasen wird.

5. Verfahren nach einem der Ansprüche 3 und 4, **dadurch gekennzeichnet, dass** das erste Gas Stickstoff ist.

6. Verfahren nach einem der Ansprüche 3 und 4, **dadurch gekennzeichnet, dass** das erste Gas ein Schutzgas ist.

## Claims

1. Method of gas pressure quenching of previously heated or processed steel workpieces by way of a cooling gas stream flowing in closed loop in a quenching enclosure (2) under gas pressure, said method **characterized in that** cooling gas pressure is obtained by evaporating water inputted under liquid form in the enclosure (2).

2. Method according to claim 1, **characterized in that** water is injected into the enclosure (2) under a pressure allowing the enclosure (2) to reach a pressure around 20 bars.

3. Method according to one of claims 1 and 2, **characterized in that** said method comprises previously inputting a first gas in the enclosure (2), prior to inputting water.

4. Method according to claim 3, **characterized in that** the first gas is injected under a pressure around 2 bars for several seconds.

5. Method according to one of claims 3 and 4, **characterized in that** the first gas is nitrogen.

6. Method according to one of claims 3 and 4, **characterized in that** the first gas is an inert gas.
